# EUROPÄISCHE PATENTSCHRIFT

(11) **EP 0 545 510 B1**
(45) Veröffentlichungstag und Bekanntmachung des Hinweises auf die Patenterteilung: **14.05.1997**
(21) Anmeldenummer: 92250347.9
(22) Anmeldetag: 25.11.1992
(51) Int. Cl.: B22D 11/12

(54) **Verfahren zur Erzeugung von Langprodukten aus Stahl**
Process for manufacture of steel long products
Procédé pour la production des produits long d'acier

(30) Priorität: 26.11.1991 DE 4139242
(43) Veröffentlichungstag der Anmeldung: 09.06.1993
(73) Patentinhaber: MANNESMANN Aktiengesellschaft, 40027 Düsseldorf (DE)
(72) Erfinder: Pleschiutschnigg, Fritz-Peter, 4100 Duisburg 29 (DE); Binder, Winfried, 4178 Kevelaer (DE); Parschat, Lothar, 4030 Ratingen (DE); Brückner, Klaus, 5657 Haan (DE); Stalleicken, Dieter, 4100 Duisburg 46 (DE); von Hagen, Ingo, 4150 Krefeld (DE); Rahmfeld, Werner, 4330 Mülheim (DE)
(74) Vertreter: Meissner, Peter E., Dipl.-Ing.

(56) Entgegenhaltungen:
- EP-A- 0 391 824
- WO-A-89/12517
- WO-A-93/04802
- DE-A- 1 583 620
- US-A- 3 478 809
- PATENT ABSTRACTS OF JAPAN vol. 12, no. 437 (M-765)(3284) 17. November 1988

## Beschreibung

Die Erfindung betrifft ein Verfahren zur Erzeugung von Langprodukten aus Stahl durch Stranggießen in einer Stranggießkokille.

Es ist bekannt (DE 36 06 507 C2), in einer Stranggießanlage Langprodukte mit rundem Gießquerschnitt zu erzeugen und in einer an die Stranggießanlage anschließenden Verformungsstufe den Strang auf ein Rundformat zu verformen, das von der Abmessung her dem Anstichquerschnitt eines Walzwerkes für Langprodukte, wie Profilstäbe, Profilträger, Draht oder Schienen entspricht. Die Verformung des Gußstranges erfolgt hier ausschließlich im durcherstarrten Bereich des Stranges.

Aus der DE-OS 15 83 620 ist es bekannt, in einer Stranggießkokille Stränge mit quadratischem Querschnitt zu erzeugen, unterhalb der Kokille in einem Bereich, in dem der Strang noch nicht durcherstarrt ist, eine Verformung in gleichbleibenden aufeinanderfolgenden Schritten geringer Größe vorzunehmen, die zwar den Strangquerschnitt reduziert, die Querschnittsform des gegossenen Stranges jedoch im wesentlichen beibehält.

Aus der WO-A- 93 04 802 ist es bekannt, Billets oder Blooms in einer Straggießanlage zu verformen, wobei diese Verformung im Bereich des noch flüssigen Sumpfes durchgeführt wird. Bei dieser Umformung von rund in eckig ändert sich die Umfangslänge, d.h. es wird ein Walzen des Stranges vorgenommen, mit einer entsprechenden Längung.

Mit diesem Verfahren ließen sich bereits Verbesserungen gegenüber dem Stranggießprozeß für Knüppelformate (Quadrat und Viereck) bezüglich der Strang-Qualität und zu vergießender Stahl-Qualität und gegenüber dem Standguß hinsichtlich der Kosten erzielen.

Bei den bekannten Verfahren ist jedoch immer noch nachteilig, daß Mittenseigerungen im Strang auftreten. Dieser Seigerung und der damit verbundenen Qualitätsminderung des Endproduktes hatte man zu begegnen versucht durch "kaltes" Gießen, also mit einer Überhitzung der Schmelze im Verteiler von nur 10 - 15° K über Liquidus-Temperatur und/oder durch elektromagnetisches Rühren der Schmelze.

Für eine Reihe von Produkten, darunter Nadeln oder Kugeln für die Herstellung von Lagern, genügt die erzielbare Qualität jedoch nicht den Anforderungen.

Der Erfindung liegt daher das Problem zugrunde, die beschriebenen Nachteile zu beheben und beim stranggießen von Stahl den Strang so in seiner Erstarrung zu beeinflussen, daß eine Mittenseigerung unterdrückt bzw. praktisch vermieden ist.

Das Problem wird erfindungsgemäß mit den Merkmalen des Anspruches 1 gelöst. Erfinderische Ausgestaltungen des Lösungsprinzips enthalten die Unteransprüche.

Neben der Beseitigung von Innenseigerung wird mit den erfindungsgemäßen Verfahrensschritten eine Verfeinerung der Kristallstruktur und ein höherer Grad des endabmessungsnahen Gießens erzielt, da auch vom Gießquerschnitt her von Bloom-Abmessungen auf Knüppel-Abmessungen übergegangen werden kann. Mit der Erfindung wird eine weitere In-Line-Produktionslinie für Langprodukte eröffnet.

Anhand eines Ausführungsbeispieles wie in der Zeichnung schematisch dargestellt, soll die Erfindung näher erläutert werden.

Das die Stranggießanlage verlassende Produkt soll ein Knüppel quadratischen Querschnittes mit 100 mm Kantenlänge sein. Zu diesem Zweck wird in eine Stranggießkokille 1 herkömmlicher Bauart ein Rundstrang 2 mit einem Durchmesser von 127,4 mm gegossen. Dem Durchmesser von 127,4 mm entspricht ein Strangumfang von 400 mm und eine Querschnittsfläche von 12.741 mm². Unterhalb der Kokille wird der Strang durch Rollen 3 auf einem Bogen geführt. Der Radius 4 des Bogens beträgt in Übereinstimmung mit der bogenförmigen Kokille 1 ca. 7000 mm. Bei einer Strangabzugsgeschwindigkeit von 5 m/min ergibt sich eine metallurgische Länge von ca. 15000 mm. Innerhalb dieser Strecke wird der Strang 2 durch zwei glattzylindrische Rollenpaare 5, 6, die paarweise in einer Ebene gegenüberliegend angeordnet sind, von der runden Querschnittsform in eine rechteckige verformt. Je nach Stahlqualität kann die Verformung in einer oder mehreren Stufen erfolgen, wobei bei rißempfindlichen Güten bevorzugt bis zu vier Verformungsstufen 7, 8, 9, 10 zur Anwendung gelangen. Die Größe der Verformung in den einzelnen Stufen ist so zu wählen, daß die Innendeformation an der Grenze fest - flüssig nicht über der Dehngrenze des Werkstoffes liegt. Unter Berücksichtigung dieses Umstandes kann die Größe der Verformung auch in allen Stufen gleich gewählt werden. In den Verformungsstufen 7 bis 10 wird der Durchmesser des Rundstranges von 127,4 mm um jeweils 6,8 mm verringert, so daß in der Verformungsstufe 10 ein Quadratknüppel mit 100 mm Kantenlänge bei gleichem Umfang wie der Rundstrang, jedoch mit einer gegenüber dem Rundstrang reduzierten Querschnittsfläche vorliegt.

Die Umformung wird in einem Bereich des 2-Phasen-Gebietes unterhalb des tiefsten Punktes der Schmelzenüberhitzung vorgenommen, wodurch im Fertigprodukt ein hoher Gefügeanteil mit geringer Korngröße entsprechend einem Walzgefüge bereits im Gußstrang erzielt wird. Die Verformung wird also innerhalb eines Abschnittes des Stranges vorgenommen, in dem mehr als 20 % des Strangquerschnittes und bis zu 70 % des Strangquerschnittes noch flüssig sind. Dabei ist darauf zu achten, daß bei rißempfindlichen Stahlqualitäten der durch die Querschnittsverringerung hervorgerufenen Verformung weitere Verformungen, z.B. durch Richtstufen bei Ovalbogenanlagen, nicht überlagert werden.

Die Richtstufen, im vorliegenden Fall zwei, sind mit 11 und 12 bezeichnet und befinden sich innerhalb des Strangbereiches mit Flüssig-Anteil. Es liegt jedoch mit im Bereich der Erfindung, die Verformungsstufen 7, 8, 9, 10 und die Richtstufen 11, 12 derart anzuordnen, daß eine der Richtstufen jeweils zwischen zwei aufeinanderfolgenden Verformungsstufen liegt.

## Patentansprüche

1. Verfahren zur Erzeugung von Walzvormaterial mit Anstichabmessungen für ein Längswalzwerk, bei dem flüssiger Stahl in eine wassergekühlte Stranggießkokille gegossen wird, in der Stahl zum Teil unter Bildung einer ringförmigen Strangschale mit einer runden oder ovalen Form der Querschnittsfläche des Stranges oder einer polygonalen Form mit mehr als vier Ecken erstarrt und einen Mindestumfang von 200 mm aufweist, der so in der Kokille erzeugte Strang unterhalb der Kokille bis zu seiner Durcherstarrung durch auf den Strang im Bereich des 2-Phasengebietes unterhalb des tiefsten Punktes der Überhitzung verformend einwirkende Stützmittel in seiner Querschnittsfläche derart reduziert wird, daß unter Beibehaltung seiner Umfangslänge der Strang zu einer diese Bedingungen erfüllenden polygonalen Querschnittsform mit mindestens vier Ecken oder ovaler oder runder Querschnittsform verformt wird, wobei der Strang in seiner Querschnittsfläche um mindestens 5 % bis zu 50 % in mindestens einer Verformungsstufe reduziert und die Gesamtumformung in drei Verformungsstufen vorgenommen wird.

2. Verfahren nach Anspruch 1,
dadurch gekennzeichnet,
daß die Verformung des Stranges durch Stützmittel vorgenommen wird, deren in der Querschnittsebene der jeweiligen Verformungsstufe einander gegenüberliegende Oberflächen dem Strang eine Querschnittsform erteilen, die möglichst nahe an dem Format und der Querschnittsform des zu erzeugenden Endproduktes liegen.

3. Verfahren nach einem der Ansprüche 1 und 2,
dadurch gekennzeichnet,
daß bei Ovalbogenanlagen eine Richtverformung nach einer Verformung zur Durchmesserverringerung des Stranges durchgeführt wird.

## Claims

1. A method for producing feedstock for rolling with initial pass dimensions for a longitudinal rolling mill, in which molten steel is cast into a water-cooled continuous casting mould, in which steel is partially solidified, forming an annular billet shell having a round or oval shape of the cross-sectional surface of the billet or a polygonal shape with more than four corners and has a minimum periphery of 200 mm, the cross-sectional surface of the billet thus produced in the mould is reduced by supporting means which have a deforming action on the billet in the region of the diphase region below the lowest point of the overheating beneath the mould until it solidifies fully, the reduction being such that whilst maintaining its peripheral length the billet is shaped into a polygonal cross-sectional shape having at least four corners or an oval or round cross-sectional shape which meets these conditions, the cross-sectional surface of the billet being reduced by at least 5% to 50% in at least one shaping stage and the total shaping being effected in three shaping stages.

2. A method according to Claim 1, characterised in that the shaping of the billet is effected by supporting means, the surfaces of which, which lie opposite one another in the cross-sectional plane of the respective shaping stage, impart to the billet a cross-sectional shape which is as close as possible to the format and the cross-sectional shape of the end product to be produced.

3. A method according to one of Claims 1 and 2, characterised in that in the case of oval arc-type plants straightening is effected after shaping to reduce the diameter of the billet.

## Revendications

1. Procédé pour fabriquer de la matière brute de laminage ayant des dimensions de passe initiale pour un laminoir longitudinal, dans lequel de l'acier liquide est coulé dans une coquille de coulée continue refroidie par de l'eau, dans laquelle l'acier se solidifie partiellement en formant une coque de barre annulaire ayant une forme ronde ou ovale de la surface de section transversale de la barre ou une forme polygonale ayant plus de quatre coins et présente un périmètre minimal de 200 mm, la barre ainsi fabriquée dans la coquille étant réduite, concernant sa surface de section transversale, au-dessous de la coquille jusqu'à sa solidification par des moyens d'appui agissant par déformation sur la barre dans la zone du domaine à deux phases au-dessous du point le plus profond de surchauffe, de sorte que, en maintenant sa longueur périphérique, la barre est déformée en une forme de section transversale polygonale remplissant ces conditions avec au moins quatre coins ou une forme de section transversale ovale ou ronde, la barre étant réduite, concernant sa surface de section transversale, d'au moins 5 % à 50 % dans au moins une étape de déformation et la déformation globale étant réalisée en trois étapes de déformation.

2. Procédé selon la revendication 1,
caractérisé en ce que la déformation de la barre est réalisée par des moyens d'appui dont les surfaces opposées l'une à l'autre dans le plan de section transversale de l'étape de déformation respective impriment à la barre une forme de section transversale qui est aussi proche que possible du format et de la forme de section transversale du produit fini à fabriquer.

3. Procédé selon une des revendications 1 et 2,
caractérisé en ce que, dans le cas d'installations cintrées de façon ovale, une déformation de redressement est effectuée après une déformation pour diminuer le diamètre de la barre.
